# EUROPÄISCHE PATENTSCHRIFT

(11) **EP 0 011 224 B1**
(45) Veröffentlichungstag und Bekanntmachung des Hinweises auf die Patenterteilung: **01.09.1982**
(21) Anmeldenummer: 79104352.4
(22) Anmeldetag: 07.11.1979
(51) Int. Cl.: C10M 1/10, C10M 3/02

(54) **Schmier- und Kühlmittel für die Metallbearbeitung**
Lubricating and cooling agent
Agent lubrifiant et réfrigérant

(30) Priorität: 20.11.1978 DE 2850244
(43) Veröffentlichungstag der Anmeldung: 28.05.1980
(73) Patentinhaber: HOECHST AKTIENGESELLSCHAFT, 65926 Frankfurt am Main (DE)
(72) Erfinder: Ahlgrim, Michael, D-5042 Erfstadt 12 (DE); Mietens, Gerhard, Dr., D-5030 Hürth-Efferen (DE); Dany, Franz-Josef, Dr., D-5042 Erftstadt 12 (DE); Kandler, Joachim, Dr., D-5042 Erftstadt 12 (DE)

## Beschreibung

Die Erfindung betrifft ein Schmier- und Kühlmittel für die Metallbearbeitung mit einem Additiv auf der Basis von langkettigen Polyphosphaten.

Bekanntlich werden zur Verschleißminderung und Produktionserhöhung Schmier- und Kühlmittel verwendet, durch welche der Reibungswiderstand zwischen dem Werkstück und dem Werkzeug herabgesetzt wird. Diese Schmier- und Kühlmittel bestehen im allgemeinen aus Schmierölen, denen verschleiß und korrosionshemmende Additive zugesetzt sind.

Nach einem Vorschlag in der DE-A-1 644 875 werden einem wäßrigen Kühlmittel 0,1 bis 20 Gewichts-% eines Polyoxialkylenglykolpolyesters einer dimeren Fettsäure zugesetzt. Nachteilig ist dabei, daß die organische Verbindung durch die punktuell auftretende große Hitzeentwicklung an dem Werkzeug oxidiert und verdampft, wodurch der Aufbau einer Gleitschicht verhindert wird.

Aus der DE-A-1 644908 sind Schmierstoffe mit einem Gehalt an Eisen- oder Zinkpyrophosphat bekannt.

In der DE-A-2 048 537 wird ein Hochtemperaturschmierstoff auf der Grundlage eines Binders und eines Lösungsmittels beschrieben, dem Salze der Ortho- und/oder Polyphosphorsäure mit Natrium und/oder Kalium und/oder Zink und/oder Aluminium und/oder Bor zugemischt sind.

Nach der AT-B-278 223 wird ein Schmier- und Kühlmittel unter Zusatz von Orthophosphaten oder kondensierten Phosphaten von Alkalimetallen und Metalloxiden hergestellt.

Schließlich ist aus der US-A-2 423 144 ein emulgierfähiges flüssiges Ölkonzentrat bekannt, welches aus einer Hauptmenge eines flüssigen Kohlenwasserstofföls mit darin gelöstem ÖI-in-Wasser-Emulgiermittel besteht, dem ein Alkalimetallpolyphosphat der allgemeinen Formel Na_{"}P_{I}-₂0₃₁-₅ zugesetzt ist, wobei n größer als 5 ist.

Anorganische und organische Phosphorverbindungen als Additive in Schmierölen oder Wasser gehören somit zum Stand der Technik. Bei der Verwendung von Ortho- bzw. Polyphosphorsäure als Additiv in Schmierölen, aber auch insbesondere in Wasser, treten starke Korrosionen ein, die durch eine Neutralisation mit Alkalihydroxid oder Aminen reduziert werden können. Bei der Neutralisation der freien Säuren muß eine Reduzierung der Schmierung in Kauf genommen werden und es kann durch die zugesetzten Basen zu einer unerwünschten Eindickung kommen, wodurch die Kühlwirkung erheblich reduziert wird.

Durch die Zugabe von Phosphorsäureestern ist die Herstellung von neutralen, homogenen Schmier-und Kühlmitteln möglich. Aus Erfahrung weiß man, daß zwischen der Schmierwirkung und dem Phosphorgehalt des Schmier- und Kühlmittels ein Zusammenhang besteht. Je höher der Phosphorgehalt ist, desto bessere Ergebnisse werden mit dem Schmier- und Kühlmittel erzielt. Beim Zusatz von Phosphorsäureestern ist der Phosphorgehalt im Schmier- und Kühlmittel begrenzt, da die verwendbaren Phosphonrsäureester einen Phosphor-Gehalt von höchstens 13,4 Gew.% aufweisen können (vergl. DE-A-2 145 296).

Die bisher bekannten Schmier- und Kühlmittel sind verbesserungsbedürftig, weil sie einerseits das Werkzeug nur unzureichend kühlen und weil andererseits die auf dem Werkstück aufgesinterten Metalloxid-Phosphat-Gläser in einer nachfolgenden Ätzstufe durch eine Säurebehandlung entfernt werden müssen.

Daher liegt der Erfindung die Aufgabe zugrunde, ein Schmier- und Kühlmittel für die Metallbearbeitung zu schaffen, welches verbesserte Hochdruckeigenschaften und verschleißhemmende Eigenschaften aufweist.

Dies wird erfindungsgemäß dadurch erreicht, daß das Schmier- und Kühlmittel ein Additiv auf der Basis eines langkettigen Ammoniumpolyphosphats der allgemeinen Formel verwendet wird, in der n einer ganzen Zahl von 50 bis 1 000, insbesondere von 300 bis 800, entspricht und R eine Ammoniumgruppe bedeutet, enthält.

Bei dem langkettigen Ammoniumpolyphosphat können bis zu 20 %, insbesondere bis zu 5 %. der Ammoniumgruppen durch Wasserstoff ersetzt sein.

Als Additiv kann das Ammoniumpolyphosphat dem Schmier- und Kühlmittel In Form einer Flüssigkeit, Suspension oder Paste zugesetzt werden.

Das Ammoniumpolyphosphat wird dem Schmier- und Kühlmittel in einer Menge von 0,1 bis 30, vorzugsweise von 2 bis 10, Gew.% zugesetzt.

Das Ammoniumpolyphosphat kann als Additiv verwendet werden in Kombination mit grenzflächenaktiven Stoffen und/oder Antischaummitteln und/oder Farbstoffen und/oder Rostinhibitoren und/oder Phosphatestern.

Als Schmierölgrundlage können mineralische Schmieröle, wie paraffinbasische oder naphtenbasische Destillatöle mit einer Viskosität zwischen z. B. 6 und 60 cSt bei 60 °C und/oder synthetische Schmieröle, wie Polyolefine und/oder Esteröle und/oder Polyoxialkylene, verwendet werden.

Als grenzflächenaktive Stoffe haben sich insbesondere nichtionische Detergentien, wie Polyoxiäthylenstearat oder Polyoxiäthylenmonobutyläther in Mengen zwischen 1 bis 20 Gew.% des Schmier- und Kühlmittels bewährt.

Als Antischaummittel können dem Schmier- und Kühlmittel Siloxane zugesetzt werden, z. B. Polymethylsiloxan in einer Menge von 5-25 ppm.

Als Rostinhibitor können z. B. Benzotriazol oder Äthylbernsteinsäure in Mengen von etwa 200 ppm zugemischt werden.

Durch den Zusatz von Phosphatestern, z. B. Ammoniumsalze des Gemisches der Mono- und Dioleylphosphorsäure oder der Di-n-propyldithiophosphorsäure oder Trikresylphosphat in Mengen von 0,01 bis 10 Gew.% des Schmier- und Kühlmittels, kann die Wirkung des langkettigen Ammoniumpolyphosphats synergistisch verbessert werden.

Das erfindungsgemäße Additiv eignet sich besonders für Metallbearbeitungsverfahren, bei welchen extrem hohe Drukke und Temperaturen auftreten, beispielsweise Fräsen, Extrudieren oder Zieh- und Walzvorgänge im kalten und heißen Zustand.

Es hat sich gezeigt, daß bei der Heißbearbeitung von Metallen ein nach der DE-C-2 330 174 hergestelltes Ammoniumpolyphosphat mit einer mittleren Kettenlänge von n = 500 bis 1 000, insbesondere von n = 600 bis 800, eingesetzt werden kann.

Für die Kaltbearbeitung von Metallen, wo speziell großer Wert auf eine gute Kühlung des Werkzeuges und Werkstückes gelegt wird, eignet sich als Additiv besonders ein nach der DE-C-1 767 205 hergestelltes Ammoniumpolyphosphat mit einer mittleren Kettenlänge von n = 50 bis 400, insbesondere von n = 300 bis 400.

Die folgenden Beispiele dienen der Erläuterung der Eigenschaften des langkettigen Ammoniumpolyphosphats als Additiv in Schmier- und Kühlmitteln. Die Erfindung ist nicht auf diese Beispiele beschränkt, das gilt insbesondere der Zumischung weiterer, das Schmier- und Kühlmittel verbessernder Zusätze.

Die Prüfung der Schmier- und Kühlmittel erfolgte mit der,Reibverschleißwaage nach Reichert (vergl. DE-U-1 749 247) sowie gemäß DIN 51 350 (Juli 1971) im Shell-Vierkugel-Apparat.

### Beispiel 1

2,5 Gewichtsteile langkettiges Ammoniumpolyphosphat der Formel nach Anspruch 1 mit einer mittleren Kettenlänge von n = 300 bis 400 und einer Körnung von < 63 µ wurden in 97,5 Gewichtsteilen Wasser aufgeschlämmt. Das Testergebnis auf der Reibverschleißwaage ist in Tabelle 1 aufgeführt.

### Vergleichsbeispiel 1 a

3,0 Gewichtsteile Phosphatester eines Handelsproduktes auf Basis von Phenol mit 6 Äthylenoxid-Einheiten wurden mit 97,0 Gewichtsteilen Wasser gemischt.

Das Testergebnis auf der Reibverschleißwaage ist in Tabelle 1 aufgeführt.

### Vergleichsbeispiel 1 b

Die Schmierwirkung von reinem Wasser wurde bestimmt. Das Testergebnis auf der Reibverschleißwaage ist in der Tabelle 1 aufgeführt.

Anmerkung

Solange die Prüfflüssigkeit zwischen Ring und Rolle der Reichert-Maschine noch keine Reaktionsschicht gebildet hat, ist ein mahlendes Geräusch hörbar. Das plötzliche Aufhören des Geräusches wird am Zählwerk der Maschine als Geräuschmeter abgelesen ; d. h. die Geräuschmeter sind eine Maßzahl für die Beendigung des Reibverschleißes. Eine kleine Geräuschmeterzahl zeigt daher eine starke Aktivierung des Prüfstoffes an.

Der Flächendruck ist ein Maß für das Lasttragevermögen des Prüfstoffes und ist aus der Belastung der Reichert-Maschine und dem Abrieb ihrer Prüfrolle errechenbar: mit
G = Belastungsgewicht [kg]
A = AbrIebfläche [mm²]

### Beispiel 2

5 Gewichtsteile langkettiges Ammoniumpolyphosphat der Formel nach Anspruch 1 mit einer mittleren Kettenlänge von n = 300 bis 400 und einer Körnung von < 63 µ wurden in 95 Gewichtsteilen naphtenbaslschem Öl (Coray 90°, Fa. Esso AG) suspendiert.

Das Testergebnis mit dem Shell-Vierkugel-Apparat ist in Tabelle 2 aufgeführt.

### Vergleichsbeispiel 2a

Die Schmierwirkung von reinem naphtenbasischen Öl (Coray 90®) wurde bestimmt.

Das Testergebnis mit dem Shell-Vierkugel-Apparat ist in Tabelle 2 aufgeführt.

### Beispiel 3

2,5 Gewichtsteile langkettiges Ammoniumpolyphosphat (gemäß Beispiel 2) und 2,5 Gewichtsteile Phosphatester auf Basis von Oleylalkohol mit 5 Äthylenoxid-Einheiten wurden in 95 Gewichtsteilen naphtenbasischem Öl (Coray 90^{®}) gelöst.

### Vergleichsbeispiel 3a

5 Gewichtsteile Phosphatester auf Basis von Oleylalkohol mit 5 Äthylenoxid-Einheiten wurden in 95 Gewichtsteilen naphtenbasischem Öl (Coray 90®) gelöst.

Das Testergebnis mit dem Shell-Vierkugel-Apparat ist in Tabelle 2 aufgeführt.

### Anmerkung

Scₕweißkraft ist die Prüfkraft, bei der ein Verschweißen des Vierkugelsystems im Prüfgerät eintritt.

Gutkraft ist die vor Erreichen der Schweißkraft gemessene Prüfkraft, bei welcher noch kein Verschweißen des Vierkugelsystems im Prüfgerät eintritt.

### Beispiel 4

In der beigefügten Zeichnung sind die Tiefziehversuchsergebnisse nach Erichsen (vgl. DIN 50102 ; Januar 1963) dargestellt. Durch den Zusatz von langkettigem Ammoniumpolyphosphat gemäß Formel im Anspruch 1 tritt eine deutliche Zunahme des Ziehweges ein. Mit einer Suspension von 30 Gewichtsteilen eines derartigen Ammoniumpolyphosphats (Exolit 263^{@}, Fa. Hoechst AG) in 70 Gewichtsteilen naphtenbasischem Öl (Coray 90® erhält man bei einem Ziehverhältnis von 2,27 (Rondendurchmesser 75 mm ; Ziehstempel 33 mm 0) einen Näpfchenzug ohne Abriß. Mit ausschließlich Coray 90⁸ kommt es bei einem Ziehverhältnis von 2,27 bereits zum Abriß bei einer Ziehung von 18,4 mm.

### Beispiel 5

10 Gewichtsteile langkettiges Ammoniumpolyphosphat gemäß Beispiel 4 (Exolit 263^{@}, Fa. Hoechst AG) werden unter starkem Rühren in 80 Gewichtsteilen naphtenbasischem Öl (Coray 90®) suspendiert und auf 100°C erwärmt. In diese erwärmte Suspension werden 5 Gewichtsteile eines Oxialkohols (Genapol-X-050^{@}. Fa. Hoechst AG) und 5 Gewichtsteile eines Montan-Wachses (beispielsweise Wachs OP, Handelsprodukt der Fa. Hoechst AG) eingerührt. Nach Abkühlung erhält man ein Schmierfett. Das Testergebnis mit der Reibverschleißwaage nach Reichert (vgl. Beispiel 1) ergab einen Flächendruck von 3,266 bar bei 0 Geräuschmeter. Die Messung wurde im flüssigen Zustand der Paste bei 65°C durchgeführt.

## Patentansprüche

1. Schmier- und Kühlmitteln für die Metallbearbeitung, dadurch gekennzeichnet, daß es als Additiv ein langkettiges Ammoniumpolyphosphat der allgemeinen Formel in der n einer ganzen Zahl von 50 bis 1 000, insbesondere von 300 bis 800, entspricht und R eine Ammoniumgruppe bedeutet, enthält.

2. Schmier- und Kühlmittel nach Anspruch 1, dadurch gekennzeichnet, daß in dem langkettigen Ammoniumpolyphosphat bis zu 20 %, insbesondere bis zu 5 %, der Ammoniumgruppen durch Wasserstoff ersetzt sind.

3. Schmier- und Kühlmittel nach Ansprüchen 1 oder 2 dadurch gekennzeichnet, daß es das langkettige Ammoniumpolyphosphat in einer Menge von 0,1 bis 30 Gew.%, vorzugsweise von 2 bis 10 Gew.% enthält.

4. Schmier- und Kühlmittel nach Ansprüchen 1-3 dadurch gekennzeichnet, daß das langkettige Ammoniumpolyphosphat in Kombination mit grenzflächenaktiven Stoffen und/oder Antischaummitteln und/oder Farbstoffen und/oder Rostinhibitoren und/oder Phosphatestern angewendet wird.

## Claims

1. Lubricating and cooling agent for use in metal working, characterized in that it contains, as an addend, a long chain ammonium polyphosphate of the general formula in which n is a whole number of 50 to 1,000, more especially of 300 to 800, and R stands for an ammonium group.

2. Lubricating and cooling agent as claimed in claim 1, characterized in that up to 20 %, more especially up to 5 % of the ammonium groups of the long chain ammonium polyphosphate are replaced by hydrogen.

3. Lubricating and cooling agent as claimed in claim 1 or 2, characterized in that it contains the long chain ammonium polyphosphate in a proportion of 0.1 to 30 weight %.

4. Lubricating and cooling agent as claimed in claims 1 to 3, characterized in that the long chain ammonium polyphosphate is used in combination with surfactants and/or foam inhibitors and/or coloring agents and/or rust inhibitors and/or phosphate esters.

## Revendications

1. Agent lubrifiant et réfrigérant pour le travail des métaux, caractérisé en ce qu'il contient en tant qu'additif un polyphosphate d'ammonium à longue chaîne de formule générale : dans laquelle n est un nombre entier de 50 à 1 000, plus spécialement de 300 à 800, et R un groupe ammonium.

2. Agent lubrifiant et réfrigérant selon la revendication 1, caractérisé en ce qu'une proportion allant jusqu'à 20% et plus spécialement jusqu'à 5 % des groupes ammonium du polyphosphate d'ammonium à longue chaine sont remplacés par l'hydrogène.

3. Agent lubrifiant et réfrigérant selon la revendication 1 ou 2, caractérisé en ce qu'il contient le polyphosphate d'ammonium à longue chaîne en quantités de 0,1 à 30 % en poids, de préférence de 2 à 10 % en poids.

4. Agent lubrifiant et réfrigérant selon les revendications 1 à 3, caractérisé en ce qu'on utilise le polyphosphate d'ammonium à longue chaîne en combinaison avec des substances tensioactives et/ou des agents antimousses et/ou des colorants et/ou des inhibiteurs de rouille et/ou des esters phosphatés.
